# EUROPÄISCHE PATENTANMELDUNG

(11) **EP 0 161 387 A2**
(43) Veröffentlichungstag der Anmeldung: **21.11.1985**
(21) Anmeldenummer: 85100926.6
(22) Anmeldetag: 30.01.1985
(51) Int. Cl.: C23F 1/44

(54) **Verfahren zum chemischen Abtragen von Aluminiumdiffusionsschichten und Verwendung**

(30) Priorität: 16.04.1984 DE 3414383
(71) Anmelder: MTU MOTOREN- UND TURBINEN-UNION MÜNCHEN GMBH, D-80976 München (DE)
(72) Erfinder: Hirschmeier, Manfred, D-8047 Karlsfeld (DE); Kreitl, Josef, D-8061 Viehbach (DE)

(57) **Zusammenfassung**

Verfahren zum chemischen Abtragen von Aluminiumdiffusionsschichten auf Werkstücken unter Verwendung einer Nitrobenzolsulfonsäure in wäßriger Lösung, bevorzugt zusammen mit anderen, an sich bekannten Bestandteilen wie Natriumverbindungen.

Anwendung insbesondere bei der Herstellung von Schaufeln für Verdichter und Turbinen.

## Beschreibung

Die Erfindung betrifft ein Verfahren zum _{'}chemischen Abtragen von Aluminiumdiffusionsschichten auf Werkstücken insbesondere solchen die ihre Formgebung bereits hinter sich haben, wie z.B. Schaufeln von Strömungsmaschinen.

Bekannte Verfahren zum chemischen Abtragen von Aluminiumdiffusionsschichten sind häufig recht aufwendig erfordern eine hohe Temperatur des Bades (z.B. 75⁰C und mehr) und eine lange Behandlungsdauer in mehreren Stufen zwischen denen auch Zwischenarbeitsgänge wie Abstrahlen (nass) erforderlich sind. Zum Schluß muß noch ein Abdecklack entfernt werden. In der Regel bestehen die für die Behandlung verwendeten Mittel aus Salpetersäure 370-470 g/1 und Phosphorsäure 620-720 g/l.

Durch das mehrmalige Behandeln ist die Gefahr nicht auszuschließen, daß der Grundwerkstoff eines geformten Werkstücks angegriffen und beschädigt wird. Außerdem ist das genannte Verfahren wegen des erheblichen Arbeits-und Materialaufwands relativ unwirtschaftlich.

Aufgabe der Erfindung ist es ein Verfahren zum Abtragen von Aluminiumdiffusionsschichten anzugeben, das einfach und wirtschaftlich anzuwenden ist und bei dem die Gefahr daß der Grundwerkstoff angegriffen oder beschädigt wird beseitigt bzw. wesentlich verringert wird.

Gelöst wird diese Aufgabe durch das im Hauptanspruch angegebene Verfahren. Weitere Merkmale er Erfindung sind in den Unteransprüchen, in der Verwendung von Nitrobenzolsulfonsäure und in der Anwendung des Verfahrens zu sehen.

Der wesentliche Vorteil der Erfindung ist darin zu sehen, daß bereits nach einmaliger Behandlung eine übliche Aluminiumdiffusionsschicht von einem Werkstück vollständig entfernt werden konnte. Die Zeitdauer betrug etwas- unter einer Stunde und das Verfahren konnte bei 45°C durchgeführt werden.

Für das chemische Abtragen wird ein Bad angesetzt aus etwa 50 kg Nitrobenzolsulfonsäure, etwa zwischen 100 und 150 kg Natriumcyanid und nur etwa 1/10 dieser Menge an Natriumhydroxid, Rest Wasser auf 1000 ltr. bzw. kg.

Die geformten Werkstücke, hier Laufschaufeln von Verdichtern oder Turbinen-eines Gasturbinenflugtriebwerks, mit Grundwerkstoff aus Superlegierung, Stahllegierung, Nickel-Eisen-Legierung, Titan- u.a. Legierungen sind mit einer Aluminiumdiffusionsschicht in einer Stärke vom Mikrometerbereich bis mm-Bereich überzogen. Nach Eintauchen in das angesetzte Bad, mit obigen Bestandteilen, bei einer Temperatur geringer als 50°C und einer Zeitdauer von je nach Schichtdicke etwa einer Stunde, war die Schicht vollständig entfernt. Wenn überhaupt eine Abdeckung erforderlich ist genügt eine Abdeckung des Schaufelfußes mit Wachs oder Gummimaske was leicht nach dem Ausschmelzverfahren zu entfernen ist.

Abwandlungen der Erfindungen können im Rahmen der Ansprüche durchgeführt werden ohne hierdurch die Erfindung zu verlassen. Zur Erfindung gehören ausdrücklich alle Kombinationen und Unterkombinationen der beanspruchten und beschriebenen Merkmale sowohl untereinander als auch mit an sich bekannten Merkmalen. Die Erfindung ist nicht auf die beschriebene Anwendung beschränkt. Das Verfahren ist auch zum Entfernen anderer aluminiumhaltiger Spritzschichten geeignet.

## Patentansprüche

1. Verfahren zum chemischen Abtragen von Aluminiumdiffusionsschichten auf Werkstücken durch Behandeln derselben mittels nitrobenzolsulfonsäure-, natriumcyanid-und natriumhydroxidhaltiger wässriger Lösung.

2. Verfahren zum chemischen Abtragen von Aluminiumdiffusionsschichten nach Anspruch 1, dadurch gekennzeichnet, daß die Behandlung etwa 30 bis 90 Minuten bei einer Temperatur von etwa 50⁰ oder darunter erfolgt

3. Verfahren nach Anspruch 1, dadurch gekennzeichnet, daß das Natriumcyanid den Hauptbestandteil der Lösung ausmacht, das Natriumhydroxid etwa 1/10 des ersteren und die Säure weniger als die Hälfte des ersteren.

4. Verwendung von Nitrobenzolsulfonsäure zusammen mit an sich bekannten Natriumverbindungen in wässriger Lösung zum chemischen Abtragen von Aluminiumdiffusionsschichten auf Formkörpern.

5. Verwendung des Verfahrens nach einem der Ansprüche 1 bis 3 bei der Herstellung von Verdichter- oder Turbinenschaufeln in Gasturbinenanlagen bzw. -triebwerken.

6. Abdecken der Schaufelfüße mit Wachs oder Gummimaske bei einem Verfahren nach Anspruch 5.
